# EUROPÄISCHE PATENTSCHRIFT

(11) **EP 0 271 437 B1**
(45) Veröffentlichungstag und Bekanntmachung des Hinweises auf die Patenterteilung: **03.10.1990**
(21) Anmeldenummer: 87810639.2
(22) Anmeldetag: 06.11.1987
(51) Int. Cl.: C10M 135/34, C07D 495/04, C07D 495/06

(54) **Schwefelhaltige Schmiermittelzusätze**
Sulphurized lubricant additives
Additifs sulfurés pour lubrifiants

(30) Priorität: 12.11.1986 CH 4521/86
(43) Veröffentlichungstag der Anmeldung: 15.06.1988
(73) Patentinhaber: CIBA-GEIGY AG, 4002 Basel (CH)
(72) Erfinder: Dubas, Henri, Dr., CH-1723 Marly (CH)

(56) Entgegenhaltungen:
- DE-A- 2 242 637
- GB-A- 1 575 202

## Beschreibung

Die vorliegende Erfindung betrifft Schmiermittelzusätze, enthaltend substituierte Thio-thiophthenderivate, sowie neue substituierte Thio-thiophthenderivate.

Schmiermitteln werden im allgemeinen Additive zur Verbesserung der Gebrauchseigenschaften zugesetzt. Besondere Anforderungen in Bezug auf das Lasttragevermögen werden an Schmiermitteln zur Uebertragung grösserer Kräfte gestellt. Durch Zusatz von Hochdruck- und verschleissmindernden Additiven werden die ansonsten auftretenden negativen Erscheinungen stark reduziert.

In der DE-OS 2 242 637 sind mit Kohlenwasserstoffgruppen substituierte Thio-thiophthene beschrieben, die als Oxydationsinhibitoren in Schmiermitteln Verwendung finden.

Ein Gegenstand vorliegender Erfindung ist eine Zusammensetzung, enthaltend ein Schmiermittel oder eine Hydraulikflüssigkeit und mindestens eine Verbindung der Formel worin beide R¹ unabhängig voneinander ein Wasserstoffatom, ein Metallkation, NH₄⊕, primäres, sekundäres, tertiäres oder quaternäres Ammonium, lineares oder verzweigtes C₁-C₂₄-Alkyl, gegebenenfalls durch C₁-C₁₈-Alkyl substituiertes Cycloalkyl oder Cycloalkylalkyl mit 3 bis 7 Ring-C-Atomen, C₇-C₁₆- ⊕ Aralkyl oder C₈-C₄₀-Alkaralkyl bedeuten, wobei das C₁-C₂₄-Alkyl durch -NR4R5 , - NR⁴R⁵R⁶ , -OR7 , -SR⁷ , -(CₘH₂ₘO)ₙR⁸ , -C(0)OR⁹ , oder C₁-C₂₀-Acyloxy substituiert sein kann, worin R⁴, R⁵ und R⁶ unabhängig voneinander ein Wasserstoffatom, gegebenenfalls durch -OH substituiertes, C₁-C₂₀-Alkyl oder R⁴ und R5 zusammen Tetramethylen, Pentamethylen oder 3-Oxapentylen, R7 ein Wasserstoffatom, lineares oder verzweigtes C₁-C₁₈-Alkyl, gegebenenfalls durch C₁-C₁₂-Alkyl substituiertes Cyclohexyl, Phenyl oder Benzyl, R⁸ ein Wasserstoffatom, C₁-C₁₈-Alkyl oder C₁-C₂₀-Acyl, und R⁹ ein Wasserstoffatom, der um eine Hydroxylgruppe verminderte Rest eines einwertigen Alkohols, ein Metallkation, NH_{4⊕} oder primäres, sekundäres, tertiäres oder quaternäres Ammonium sind, m für eine ganze Zahl von 1 bis 6 und n für eine Zahl von 1 bis 20 stehen,
R² und R³ unabhängig voneinander ein Wasserstoffatom, lineares oder verzweigtes C₁-C₂₀-Alkyl darstellen, oder R2 und R3 zusammen -CpH₂p-bedeuten, worin p für eine ganze Zahl von 2 bis 9 steht.

Stellt R¹ ein Metallkation dar, so handelt es sich vorzugsweise um ein Alkali-, Erdalkali- oder Uebergangsmetallkation. Unter den Uebergangsmetallkationen sind besonders Zn²⁺ und C_{U}²⁺ bevorzugt. Unter den Alkali- und Erdalkalimetallkationen sind Li⊕, Nae, K⊕, Mg²⁺ und Ca²⁺ bevorzugt. In einer bevorzugten Untergruppe stellen beide R¹ H, NH_{4⊕}, Lie, Nae, K_{⊕}, Mge, C_{a⊕}, Zn²⁺ und C_{U}²⁺ dar.

R1 in der Bedeutung von primärem, sekundärem, tertiärem und quaternärem Ammonium kann 1 bis 40, vorzugsweise 1 bis 30 C-Atome enthalten. Die N-Atome können mit gegebenenfalls durch Hydroxyl substituiertem, linearem oder verzweigtem C₁-C₂₀-Alkyl, gegebenenfalls C₁-C₆-Alkyl substituiertem Cycloalkyl oder Cycloalkyl-C₁-C₂-alkyl mit 4 bis 7 Ring-C-Atomen, Cₗ-C₁₂-Alkyl substituiertem Phenyl, Benzyl oder Phenylethyl, oder durch gegebenenfalls C₁-C₄-Alkyl substituiertem Tri- oder Tetramethylen oder 3-Oxapentylen, substituiert sein. Bevorzugt entsprechen beide R¹ in Formel I in der Bedeutung von Ammonium den Formeln oder R¹⁰R¹¹R¹²R¹³N⊕ worin R¹⁰, R¹¹, R12 und R13 unabhängig voneinander gegebenenfalls durch Hydroxyl substituiertes, lineares oder verzweigtes C₁-C₁₈-Alkyl, besonders C₁-C₁₂-Alkyl und insbesondere C₁-C₆-Alkyl sind. In wässrigen oder wässrig-organischen Substraten werden zweckmässig aus Gründen der Löslichkeit solche Ammoniumverbindungen verwendet, in denen R¹⁰, R¹¹, R¹² und R13 gegebenenfalls durch Hydroxyl substituiertes C₁-C₄-Alkyl darstellen. In organischen Substraten werden zweckmässig solche Ammoniumverbindungen verwendet, in denen das N-Atom durch wenigstens eine langkettige, z.B. 6-20 C-Atome enthaltende Alkylgruppe substituiert ist. Eine bevorzugte Gruppe solcher Ammoniumverbindungen ist jene, worin in den zuvor angegebenen Formeln R¹⁰ lineares oder verzweigtes C₆-C₁₈-Alkyl und R¹¹, R¹² und R¹³ lineares oder verzweigtes C₁-C₄-Alkyl sind.

Einige Beispiele für R¹ in der Bedeutung von Ammonium sind: Methyl-, Ethyl-, n- und i-Propyl-, n-, i-und t-Butyl-, Pentyl-, Hexyl-, Heptyl-, Octyl-, Nonyl-, Decyl-, Undecyl-, Dodecyl-, Tetradecyl-, Hexadecyl-, Octadecyl-, Eicosyl-, Hydroxyethyl-, 2-Hydroxypropyl-, Dimethyl-, (Methyl)(Ethyl)-, Diethyl-, Dihydroxyethyl-, Dibutyl-, (Methyl)(Butyl)-, (Methyl)(Hexyl)-, (Methyl)(Dodecyl)-, (Methyl)(Octadecyl), Trimethyl-, Triethyl-, Trihydroxyethyl-, Tri-n-butyl-, (Hexyl)(Dimethyl)-, (Octyl)(Dimethyl)-, (Dodecyl)(Dimethyl)-, (Octadecyl)(Dimethyl)-, Tetramethyl-, Tetraethyl-, Tetrabutyl-, (Trimethyl)ethyl-, (Dimethyl)(Dibutyl)-, (Trimethyl)(Hexyl)-, (Trimethyl)(Dodecyl)-, (Trimethyl)(Octadecyl)-, Cyclohexyl-, (Cyclohexyl)(Dimethyl)-, Cyclohexyl(Trimethyl)-, (Cyclohexyl)methyl-, (Methylphenyl)-, (Phenyl)(Dimethyl)-, (Methylbenzyl)-, (Methyl)(Benzyl)-, (Benzyl)Dimethyl-, (Dimethylbenzyl)-, (Nonylphenyl)-, (Decylphenyl)-, (Dodecylphenyl)-, (Octadecylphenyl)-, (Decylphenyl)(Dimethyl)ammonium.

Stellt R¹ unsubstituiertes Alkyl dar, so handelt es sich bevorzugt um lineares oder verzweigtes Ci-C₂₀-, besonders C₂-C₁₈-, insbesondere C₂-C₁₂- und ganz besonders C₄-C₁₂-Alkyl. Beispiele für Alkyl sind Methyl, Ethyl, n- und i-Propyl, n-, i- und t-Butyl, n-Pentyl, 2-Methylbut-1-yl, n-Hexyl-, 2-Me- thylpent-1-yl, 2-Ethylpent-1- oder -2-yl, n-Heptyl, 2-n-Propylhept-1-yl, n-Octyl, 2-Ethylhex-1-yl, Nonyl, Decyl, Undecyl, Dodecyl, Tridecyl, Tetradecyl, Hexadecyl, Octadecyl und Eicosyl.

Ri in der Bedeutung von Aralkyl, bevorzugt Phenylalkyl, enthält besonders 7 bis 12 C-Atome und stellt besonders Benzyl, 1-Phenyleth-2-yl, 1-Phenyleth-1-yl, 1-Phenyl-prop-1-, -2- oder -3-yl dar.

Stellt R¹ Alkaralkyl dar, so ist dessen Arylgruppe bevorzugt Phenyl und dessen Alkylengruppe bevorzugt 1,1- oder 1,2-Ethylen und besonders Methylen. Bevorzugt enthält das Alkaralkyl 1 bis 3, besonders 1 oder 2 Alkylgruppen, die vorzugsweise 1 bis 20, besonders 1 bis 12 C-Atome enthalten und linear oder verzweigt sein können. Insbesondere stellt R¹ als Alkaralkyl Mono- oder Dialkylbenzyl mit 8 bis 20 C-Atomen dar. Beispiele für Alkaralkyl sind Methylbenzyl, 1-(Methylphenyl)eth-2-yl, Dimethylbenzyl, Ethylbenzyl, n- oder i-Propylbenzyl, n-oder t-Butylbenzyl, Di-t-butylbenzyl, Hexylbenzyl, Octylbenzyl, Methylbutylbenzyl, Nonylbenzyl, Dioctyl- oder Dinonylbenzyl, Decylbenzyl, Dodecylbenzyl, Hexadecylbenzyl, Octadecylbenzyl.

Stellt R¹ Cycloalkyl oder Cycloalkylalkyl dar, so handelt es sich bei den Cycloalkylgruppen bevorzugt um Cyclopentyl und besonders Cyclohexyl. Die Alkylengruppe im Cycloalkylalkyl ist bevorzugt Ethylen und besonders Methylen. Sofern die Cycloalkylgruppen durch Alkyl substituiert sind, enthält das Alkyl vorzugsweise 1 bis 12 und besonders 1 bis 6 C-Atome. Das Alkyl kann linear oder verzweigt sein. Einige Beispiele sind Methyl-, Dimethyl-, Ethyl-, Propyl-, Butyl-, Pentyl-, Hexyl-, Octyl-, 3,3,5-Trimethylcyclohexyl, Decylcyclohexyl- oder -cyclopentyl, (Methylcyclohexyl)methyl, Cyclopentylmethyl, Cyclohexylmethyl.

R¹ kann als Alkyl wie zurvor definiert substituiert sein. Für diesen Fall enthält das Alkyl bevorzugt 1 bis 12, besonders 1 bis 6, und insbesondere 1 bis 3 C-Atome.

R¹ kann in der Bedeutung von Alkyl durch Amino- oder Ammoniumgruppen der Formeln -NR4R5 oder - ⊕ NR4R5R6 substituiert sein, worin R4, R5 und R6 unabhängig bevorzugt für ein Wasserstoffatom oder gegebenenfalls durch -OH substituiertes C₁-C₁₈-, besonders C₁-C₁₂- und insbesondere C₁-C₆-Alkyl stehen. In wässrigen oder wässrig-organischen Substraten werden zweckmässig solche Verbindungen der Formel I verwendet, in denen R4, R5 oder R6 gegebenenfalls durch -OH substituiertes C₁-C₆.-, besonders C₁-C₄-Alkyl oder ein Wasserstoffatom darstellen. In organischen Substraten werden vorteilhaft solche Verbindungen der Formel I verwendet, in denen R4 C₆-C₁₈-Alkyl und R5 und R6 unabhängig ein Wasserstoffatom oder C₁-C₆-, besonders C₁-C₄-Alkyl darstellen. Beispiele für Alkylgruppen sind zuvor für R1 in der Bedeutung von Ammonium aufgezählt worden.

R¹ kann in der Bedeutung von Alkyl durch -OR⁷ oder -SR⁷ substituiert sein. R⁷ ist bevorzugt ein Wasserstoffatom, lineares oder verzweigtes C₁-C₁₂-, besonders C₁-C₆-Alkyl, gegebenenfalls durch C₁-C₄-Alkyl substituiertes Cyclohexyl, oder gegebenenfalls durch Ci-C₁₈-, besonders C₁-C₁₂-Alkyl substituiertes Phenyl oder Benzyl. Beispiele für solche Alkylgruppen sind zuvor für R¹ in der Bedeutung von mit Alkyl substituiertem Cycloalkyl und Alkaralkyl aufgezählt worden. Beispiele für R⁷ als Alkylphenyl sind Methyl-, Dimethyl-, Ethyl-, n- oder i-Propyl-, n-, i- oder -t-Butyl-, Methyl-t-butyl-, Di-t-butyl-, Pentyl-, Hexyl-, Octyl-, Dioctyl-, Nonyl-, Decyl-, Dodecyl-, Hexadecyl-, Octadecyl-, Dinonyl-, Didecyl- und Didodecylphenyl.

Stellt R¹ durch Acyloxy substituiertes Alkyl dar, so enthält das Acyloxy bevorzugt 1 bis 12 und besonders 1 bis 6 C-Atome. Beispiele für Acyloxy sind Formyl-, Acetyl-, Propionyl-, Butanoyl-, Pentanoyl-, Hexanoyl-, Cyclohexanoyl-, Octanoyl-, Decanoyl-, Dodecanoyl-, Tetradecanoyl-, Hexadecanoyl-, Octadecanoyl- und Benzoyloxy.

R¹ kann als Alkyl durch die Gruppe der Formel substituiert sein. In der Formel bedeutet m bevorzugt eine ganze Zahl von 1 bis 4 und n eine Zahl von 1 bis 12, besonders 1 bis 6. R⁸ in der Bedeutung von Alkyl und Acyl enthält bevorzugt 1 bis 12, besonders 1 bis 6 C-Atome. Beispiele für Alkyl und Acyl sind zuvor aufgezählt worden. Beispiele für die CmH2m-Gruppe sind Ethylen, 1,2- oder 1,3-Propylen, 1,2-, 1,3- oder 1,4-Butylen, 1,5-Pentylen und 1,6-Hexylen.

R¹ in der Bedeutung von Alkyl kann durch die Gruppe -C(O)OR⁹ substituiert sein. Für R9 in der Bedeutung von Metallkation und Ammonium gelten die für R1 in dieser Bedeutung gegebenen Bevorzugungen. R⁹ als Rest eines einwertigen Alkoholes enthält bevorzugt 1 bis 18, besonders 1 bis 12 und insbesondere 1 bis 8 C-Atome. Es kann sich um den Rest eines aromatischen und besonders aliphätischen Alkohols handeln. R⁹ kann z.B. lineares oder verzweigtes C₁-C₂₀-, vorzugsweise C₁-C₁₈- und besonders C₁-C₁₂-Alkyl, oder gegebenenfalls durch C₁-C₁₂-, besonders C₁-C₆-Alkyl substituiertes Cyclohexyl, Cyclopentyl, (Cyclohexyl)methyl, Phenyl oder Benzyl sein. Beispiele für solche Reste sind zuvor aufgezählt worden. Eine bevorzugte Ausführungsform der Erfindung ist dadurch gekennzeichnet, dass in Formel I beide R¹ durch -C(O)OR⁹ substituiertes C₁-C₆-Alkyl sind, worin R⁹ die zuvor angegebene Bedeutung hat. Eine besonders bevorzugte Ausführungsform der Erfindung ist dadurch gekennzeichnet, dass beide R¹ dem Rest der Formel -CH₂C(O)OR⁹ entsprechen, worin R9 H, NH_{4ß}, ein Metallkation, primäres, sekundäres, tertiäres oder quaternäres Ammonium oder C₁-C₂₀-Alkyl bedeutet.

Stellen R² und R³ Alkyl dar, so enthält es bevorzugt 1 bis 12, besonders 1 bis 6 C-Atome. Beispiele für Alkyl sind zuvor aufgezählt worden. In der Gruppe -CpH₂p- steht p bevorzugt für eine ganze Zahl von 2 bis 5, besonders 2 oder 3 und insbesondere 3. Beispiele für die Gruppe -CpH₂p- sind Ethylen, 1,2- oder 1,3-Propylen, 1,4-Butylen, 1,5-Pentylen, 2-Methyl-1,3-propylen, 1,6-Hexylen, 1,7-Heptylen, 1,8-Octylen, 1,9-Nonylen.

In einer bevorzugten Ausführungsform stellen R² und R3 ein Wasserstoffatom, Cᵢ-C₄-Alkyl oder R2 und R³ zusammen die Gruppe -CpH₂p- dar, worin p für eine ganze Zahl von 2 bis 5, besonders 2 oder 3 steht.

Eine andere bevorzugte Ausführungsform der Erfindung ist dadurch gekennzeichnet, dass in Formel I beide R¹ unabhängig voneinander ein Wasserstoffatom, ein Alkali-, Erdalkali- oder Uebergangsmetallkation, NH_{4S}, primäres, sekundäres, tertiäres oder quaternäres Ammonium mit C₁-C₁₈-Alkylgruppen, lineares oder verzweigtes C₁-C₁₂-Alkyl, gegebenenfalls durch C₁-C₆-Alkyl substituiertes Cyclohexyl, C₇-C₁₂-Phenylalkyl oder C₈-C₃₀-Alkylbenzyl darstellen, wobei das C₁-C₁₂-Alkyl durch -NR⁴R⁵ oder - ⊕ NR⁴R⁵R⁶, -OR7 -SR7, -C(O)OR⁹ oder C₁-C₁₂-Acyloxy substituiert sein kann, worin R4, R⁵ und R⁶ unabhängig voneinander ein Wasserstoffatom oder C₁-C₁₈-Alkyl, R⁷ ein Wasserstoffatom, lineares oder verzweigtes C₁-C₁₂-Alkyl oder gegebenenfalls durch C₁-C₁₂-Alkyl substituiertes Phenyl oder Benzyl, R⁸ ein Wasserstoffatom, Cₗ-C₁₂-Alkyl oder C₁-C₁₂-Acyl, und R9 ein Wasserstoffatom, der um eine Hydroxylgruppe verminderte Rest eines einwertigen Alkohols mit 1 bis 20 C-Atomen, sind, m für eine ganze Zahl von 1 bis 4, und n für eine Zahl von 1 bis 6 stehen,
R² und R3 unabhängig voneinander ein Wasserstoffatom, lineares oder verzweigtes C₁-C₁₂-Alkyl oder R² und R³ zusammen -CpH₂p- darstellen, worin p für eine ganze Zahl von 2 bis 7 steht.

Ein weiterer Gegenstand der Erfindung sind die neuen Verbindungen der Formel la worin beide R¹ unabhängig voneinander ein Wasserstoffatom, ein Metallkation, NH₄⊕, primäres, sekundäres, tertiäres oder quaternäres Ammonium, gegebenenfalls durch C₁-C₁₈-Alkyl substituiertes Cycloalkyl oder Cycloalkylalkyl mit 3 bis 7 Ring-C-Atomen, C₇-C₁₆-Aralkyl oder C₈-C₄₀-Alkaralkyl, lineares ⊕ oder verzweigtes C₃-C₂₄-Alkyl oder durch -NR⁴R⁵, -NR⁴R⁵R⁶, -OR⁷, -SR⁷, -(CₘH₂ₘO)ₙR⁸, -C(O)OR⁹ oder C₁-C₂₀-Acyloxy substituiertes C₁-C₂₄-Alkyl bedeuten, worin R4, R5 und R6 unabhängig voneinander ein Wasserstoffatom, gegebenenfalls durch -OH substituiertes C₁-C₂₀-Alkyl oder R⁴ und R5 zusammen Tetramethylen, Pentamethylen oder 3-Oxapentylen, R⁷ ein Wasserstoffatom, lineares oder verzweigtes C₁-C₁₈-Alkyl, gegebenenfalls durch C₁-C₁₂-Alkyl substituiertes Cyclohexyl, Phenyl oder Benzyl, R⁹ ein Wasserstoffatom, C₁-C₁₈-Alkyl oder C₁-C₂₀-Acyl, und R9 ein Wasserstoffatom, der um eine Hydroxylgruppe verminderte Rest eines einwertigen Alkohols, ein Metallkation, NH_{4⊕} oder primäres, sekundäres, tertiäres oder quaternäres Ammonium sind, m für eine ganze Zahl von 1-6 und n für eine Zahl von 1 bis 20 stehen, und
R2 und R³ unabhängig voneinander ein Wasserstoffatom, lineares oder verzweigtes C₁-C₂o-Alkyl darstellen, oder R2 und R³ zusammen -CpH₂p- bedeuten, worin p für eine ganze Zahl von 2 bis 9 steht.

Stellt R¹ in Formel la Alkyl dar, so enthält es bevorzugt 6 bis 18, besonders 6 bis 12 C-Atome. Für die übrigen Bedeutungen von R^{l}, R² und R³ in Formel la gelten die gleichen Bevorzugungen wie diese Bedeutungen für Rⁱ, R² und R³ in Formel I.

Die Verbindungen der Formel I sind teilweise bekannt oder können nach bekannten Verfahren hergestellt werden. Geeignete Verfahren sind z.B. von C. Portail et al. in Bull. Soc. Chim. Fr., 1966 (10), S. 3187-3189 beschrieben.

Die Verbindungen der Formel I können z.B. hergestellt werden, indem man eine Verbindung der Formel II worin R² und R³ die in Formel I angegebene Bedeutung haben, in Gegenwart eines Alkalialkoholats mit CS₂ umsetzt und danach entweder die Verbindung der Formel I, worin beide Rⁱ ein Wasserstoffatom darstellen, isoliert, oder durch Umsetzung mit R'X, Verbindungen der Formel I herstellt, worin R1 die Bedeutung von R' hat, wobei R' wie für Rⁱ in Formel I definiertes unsubstituiertes oder substituiertes Alkyl, Cycloalkyl, Cycloalkylalkyl, Aralkyl oder Alkaralkyl ist und X für Cl, Br oder J steht.

Die Umsetzung kann bei Temperaturen von -20_{°}C bis 40_{°}C vorgenommen werden. Zweckmässig wird die Umsetzung in einem inerten Lösungsmittel, z.B. aromatischen Kohlenwasserstoffen, wie Benzol, Toluol oder Xylol, durchgeführt. Die Isolierung der Verbindungen kann in üblicher Weise durch Hydrolyse des Reaktionsgemisches mit Wasser, Abtrennen der organischen Phase und anschliessende Destillation oder Kristallisation erfolgen.

Verbindungen der Formel I, worin R¹ und R⁹ ein Metallkation oder Ammonium bedeuten, können hergestellt werden, indem man in bekannter Weise entsprechende Metall- oder Ammoniumbasen mit Verbindungen der Formel I, worin Rⁱ und R⁹ in Formel I ein Wasserstoffatom bedeuten, umsetzt. Diese Umsetzung kann auch in situ in Schmiermitteln und Hydraulikflüssigkeiten erfolgen.

Bei den Verbindungen der Formel I handelt es sich um flüssige Verbindungen unterschiedlicher Viskosität oder um kristalline Verbindungen. Sie weisen gegenüber mit Kohlenwasserstoffresten substituierten Thiothiophthenen eine verbesserte Löslichkeit in wässrigen und organischen Substraten auf. Darüber hinaus kann durch die Wahl der Gruppe R¹ die Löslichkeit gezielt beeinflusst werden und es können sogar wasserlösliche Verbindungen bereitgestellt werden, z.B. wenn R¹ und R⁹ ein Wasserstoffatom, Metallkation oder Ammonium sind. Bei viskosen Vertretern bietet die Verdünnung mit z.B. einem Paraffinöl oder auch einem entsprechenden Grundöl eine günstige Konfektionsform. Die Verbindungen der Formel I eignen sich hervorragend als Zusätze zu Schmiermitteln und Hydraulikflüssigkeiten. Ein weiterer Gegenstand der Erfindung ist die Verwendung der Verbindungen der Formel I als Additive in Schmiermitteln und Hydraulikflüssigkeiten. Der Zusatz der erfindungsgemässen Verbindungen führt zu einer Verbesserung der Gebrauchseigenschaften. Hierbei wird eine für reine Schwefelverbindungen überraschende Verbesserung der Hochdruck- und Antiverschleisseigenschaften gefunden. Da die Verbindungen keinen Phosphor enthalten, sind sie besonders für Motorenöle geeignet, da eine Schädigung von Katalysatoren vermieden werden kann. In wässrigen Systemen besteht durch die Abwesenheit von Phosphor eine geringere Gefahr des Befalls mit Mikroorganismen.

Die Verbindungen der Formel I werden den Schmiermitteln und Hydraulikflüssigkeiten zweckmässig in einer Menge von 0,01 bis 10 Gew.-%, vorzugsweise in einer Menge 0,05 bis 5 Gew.-%, bezogen auf das Schmiermittel oder die Hydraulikflüssigkeit, zugesetzt. In organischen Systemen werden vorteilhaft 0,1-2 Gew.-% und in wässrigen Systemen vorteilhaft 0,05-5 Gew.-% verwendet.

Solche Schmier- und Hydrauliksysteme können von polarer oder unpolarer Natur sein. Die Auswahlkriterien ergeben sich aus den Löslichkeitseigenschaften der entsprechenden Verbindungen.

Die in Frage kommenden Schmiermittel sind dem Fachmann geläufig und z.B. im "Schmiermittel Taschenbuch" (Hüthig Verlag, Heidelberg, 1974) oder von D. Klamann in "Schmierstoffe und verwandte Produkte", Verlag Chemie, Weinheim (1982) beschrieben.

Besonders geeignet sind neben Minealölen z.B. Poly-a-Olefine, Schmiermittel auf Esterbasis, Phosphate, Glykole, Polyglykole und Polyalkylenglykole, sowie deren Mischungen mit Wasser, und Wasser selbst, welches bevorzugt zur Erhöhung der Viskosität zusätzlich noch einen Verdicker enthält.

Die Schmiermittel können zusätzlich andere Additive enthalten, die zugegeben werden, um die Grundeigenschaften von Schmierstoffen noch weiter zu verbessern; dazu gehören: Antioxidantien, Metallpassivatoren, Rostinhibitoren, Viskositätsindex-Verbesserer, Stockpunkterniedriger, Dispergiermittel, Detergentien, Verdicker, Biozide, Antischaumittel, De- und Emulgatoren sowie andere Hochdruck-Zusätze und Reibungsverminderer.

Als besonders vorteilhaft hat sich die Mitverwendung von Zinkdialkyldithiophosphaten erwiesen, da die Wirkung der Verbindungen der Formel 1 erheblich gesteigert werden kann. Besonders geeignet sind Zinkdialkyldithiophosphate mit 1 bis 18 C-Atomen, besonders 1-12 C-Atomen in den Alkylgruppen. Zweckmässig werden 0,01 bis 15, besonders 0,1 bis 10 Gew.-% Zinkdiealkyldithiophosphate zugesetzt, bezogen auf das Schmiermittel oder die Hydraulikflüssigkeit.

Beispiele für phenolische Antioxidantien als zusätzliche Additive sind:
1. Alkvlierte Monophenole 2,6-Di-tert-butyl-4-methylphenol
2,6-Di-tert-butylphenol
2-tert-Butyl-4,6-dimethylphenol
2,6-Di-tert-butyl-4-ethylphenol
2,6-Di-tert-butyl-4-n-butylphenol
2,6-Di-tert-butyl-4-iso-butylphenol
2,6-Di-cyclopentyl-4-methylphenol
2-(α-Methylcyclohexyl)-4,6-dimethylphenol
2,6-Di-octadecyl-4-methylphenol
3. Hydroxylierte Thiodiphenvlether 2,2'-Thio-bis-(6-tert-butyl-4-methylphenol)
2,2'-Thio-bis-(4-octylphenoi)
4,4'-Thio-bis-(6-tert-butyl-3-methylphenol)
4,4'-Thio-bis-(6-tert-butyl-2-methylphenol)
4. Alkyliden-Bisphenole 2,2'-Methylen-bis-(6-tert-butyl-4-methylphenol)
2,2'-Methylen-bis-(6-tert-butyl-4-ethylphenol)
2,2'-Methylen-bis-[4-methyl-6-(a-methylcyclohexyl)-phenol]
2,2'-Methylen-bis-(4-methyl-6-cyclohexylphenol)
2,2'-Methylen-bis-(6-nonyl-4-methylphenol)
2,2'-Methylen-bis-(4,6-di-tert-butylphenol)
2,2'-Ethyliden-bis-(4,6-di-tert-butylphenol)
2,2'-Ethyliden-bis-(6-tert-butyl-4-iso-butylphenol
2,2'-Methylen-bis-[6-(a-methylbenzyl)-4-nonylphenol]
2,2'-Methylen-bis-[6-(α,α-dimethylbenzyl)-4-nonylphenol]
4,4'-Methylen-bis-(2,6-di-tert-butylphenol)
4,4'-Methylen-bis-(6-tert-butyl-2-methylphenol)
1,1-Bis-(5-tert-butyl-4-hydroxy-2-methylphenyl)-butan
2,6-Di-(3-tert-butyl-5-methyl-2-hydroxybenzyl)-4-methylphenol
1,1,3-Tris-(5-tert-butyl-4-hydroxy-2-methylphenyl)-3-n-dodecylmercaptobutan
6. Acylaminophenole 4-Hydroxy-laurinsäureanilid
4-Hydroxy-stearinsäureanilid
2,4-Bis-octylmercapto-6-(3,5-di-tert-butyl-4-hydroxyanilino)-s-triazin
N-(3,5-di-tert-butyl-4-hydroxyphenyl)-carbaminsäureoctylester.
7. Ester der β-(3,5-Di-tert-butyl-4-hydroxyphenyl)-propionsäure mit ein- oder mehrwertigen Alkoholen,
wie z.B. mit
MethanolDiethylenglycol
OctadecanolTriethylenglycol
1,6-HexandiolPentaerythrit
NeopentylglycolTris-hydroxyethyl-isocyanurat
ThiodiethylenglycolDi-hydroxyethyl-oxalsäurediamid

### 8. Ester der β-(5-tert-butyl-4-hydroxy-3-methylphenyl)-propionsäure mit ein- oder mehrwertigen Alkoholen, wie z.B. mit

MethanolDiethylenglycol
OctadecanolTriethylenglycol

### Beispiele für aminische Antioxidantien:

N,N'-Di-isopropyl-p-phenylendiamin
N,N'-Di-sec-butyl-p-phenylendiamin
N,N'-Bis(1,4-dimethyl-pentyl)-p-phenylendiamin
N,N'-Bis(1-ethyl-3-methyl-pentyl)-p-phenylendiamin
N,N'-Bis(1-methyl-heptyl)-p-phenylendiamin
N,N'-Diphenyl-p-phenylendiamin
N,N'-Di-(naphthyl-2)-p-phenylendiamin
N-Isopropyl-N'-phenyl-p-phenylendiamin
N-(1,3-Dimethyl-butyl)-N'-phenyl-p-phenylendiamin
N-(1-Methyl-heptyl)-N'-phenyl-p-phenylendiamin
N-Cyclohexyl-N'-phenyl-p-phenylendiamin
4-(p-Toluol-sulfonamido)-diphenylamin
N,N'-Dimethyl-N,N'-di-sec-butyl-p-phenylendiamin
Diphenylamin
4-lsopropoxy-diphenylamin
N-Phenyl-1-naphthylamin
N-Phenyl-2-naphthylamin
octyliertes Diphenylamin
4-n-Butylaminophenol
4-Butyrylamino-phenol
4-Nonanoylamino-phenol
4-Dodecanoylamino-phenol
4-Octadecanoylamino-phenol
Di-(4-methoxy-phenyl)-amin
2,6-Di-tert-butyl-4-dimethylamino-methyl-phenol
2,4'-Diamino-diphenylmethan
4,4'-Diamino-diphenylmethan
N,N,N',N'-Tetramethyl-4,4'-diamino-diphenylmethan
1,2-Di-[(2-methyl-phenyl)-amino]-ethan
1,2-Di-(phenylamino)-propan
(o-Tolyl)-biguanid
Di-[4-(1' ,3'-dimethyl-butyl)-phenyl)amin
tert-octyliertes N-Phenyl-1-naphthylamin
Gemisch aus mono- und dialkylierten tert-Butyl-/tert-Octyldiphenyl-aminen.

### Beispiele für Metallpassivatoren sind:

für Kupfer, z.B.:
   Triazol, Benztriazol und deren Derivate, 2-Mercaptobenzthiazol, 2,5-Dimercaptothiadiazol, Salicylidenpropylendiamin, Salze von Salicylaminoguanidin.

### Beispiele für Rost-Inhibitoren sind:

a) Organische Säuren, ihre Ester, Metallsalze und Anhydride, z.B.: N-Oleoyl-sarcosin, Sorbitan-mono-oleat, Blei-naphthenat, Dodecenylbernsteinsäure-anhydrid, Alkenylbernsteinsäure-Halb-ester, 4-Nonylphenoxy-essigsäure.
b) Stickstoffhaltige Verbindungen, z.B.:

I. Primäre, sekundäre oder tertiäre aliphatische oder cycloaliphatische Amine und Amin-Salze von organischen und anorganischen Säuren, z.B. öllösliche Alkylammoniumcarboxylate.

### II. Heterocyclische Verbindungen, z.B.:

Substituierte Imidazoline und Oxazoline.
c) Phosphorhaltige Verbindungen, z.B.: Aminsalze von Phosphorsäurepartialestern.
d) Schwefelhaltige Verbindungen, z.B.: Barium-dinonylnaphthalin-sulfonate, Calciumpetroleum-sulfonate.

### Beispiele für Viskositätsindex-Verbesserer sind:

Polymethacrylate, Vinylpyrrolidon/Methacrylat-Copolymere, Polybutene, Olefin-Copolymere, Styrol/Acrylat-Copolymere, Styrol/Butadien-Copolmere.

### Beispiele für Stockpunkterniedriger sind:

Polymethacrylat, alkylierte Naphthalinderivate.

### Beispiele für Dispergiermittel/Detergentien sind:

Polybutenylbernsteinsäure-imide, Polybutenylphosphonsäurederivate, basische Magnesium-, Calcium-, und Bariumsulfonate und -phenolate.

### Beispiele für Verschleissschutz-Additive sind:

Schwefel und/oder Phosphor und/oder Halogen enthaltende Verbindungen, wie geschwefelte pflanzliche Oele, Zinkdialkyl- oder Zinkdiaryldithiophosphate, Tritolyl-phosphat, chlorierte Paraffine, Alkyl-und Aryldisulfide, Carbamate.

Die nachfolgenden Beispiele erläutern die Erfindung näher. Teile sind Gewichtsteile, sofern es nicht anders angegeben ist.

### A) Herstellunasbeispiele

### Beispiele 1-5:

Eine Suspension von 35 Teilen Natriumtertiäramylat (hergestellt durch Lösen von Na oder NaH in t-Amylalkohol) in 220 Teilen Toluol wird bei 0_{°}C mit einer Lösung von 30 Teilen 8,9-Dithia-bicyclo-[4.3.0]_{A}1,6-nonen-7-thion der Formel und 12 Teilen CS₂ in 220 Teilen Toluol versetzt. Man lässt das Gemisch während 3 Stunden bei 20_{°}C stehen. Danach wird das Reaktionsgemisch bei 5_{°}C mit 40 Teilen Chloressigsäureethylester versetzt und weitere 3 Stunden stehen gelassen. Darauf werden 190 Teile Wasser zugegeben, die organische von der wässrigen Phase abgetrennt und die wässrige Phase mit Toluol extrahiert. Die kombinierten organischen Phasen werden mit Wasser gewaschen und mit MgS0₄ getrocknet. Das erhaltene Rohprodukt (60 Teile) wird aus einer 2:1-Mischung von Toluol/Cyclohexan umkristallisiert.

### Beispiele 2-5:

Mit der Methode gemäss Beispiel 1 wird unter Beibehaltung der Stöchiometrie Chloressigsäureethylester durch die in Tabelle 1 angegebenen Chlorverbindungen (Beispiele 2-4) bzw. Verbindung A durch die Verbindung der Formel ersetzt. Die Verbindung der Beispiel 3 ist ein Oel, das nicht weiter gereinigt wird. Die Ergebnisse sind in Tabelle 1 zusammengefasst.

### Beispiel 6:

Eine Suspension von 36 Teilen Natrium in 200 Teilen Toluol wird bei 0_{°}C mit einer Lösung von 30 Teilen 8,9-Dithia-bicyclo[4.3.0]-Δ^{1,6}-nonen-7-thion der Formel (A) und 12 Teilen CS₂ in 220 Teilen Toluol versetzt. Man lässt das Gemisch 3 Stunden bei 20_{°}C stehen. Danach werden 220 Teile Wasser zugegeben. Die wässrige Phase wird abgetrennt und unter Ausschluss von Luftsauerstoff mit 180 Teilen 10%iger Schwefelsäure angesäuert. Der Niederschlag wird abgesaugt, mit eiskaltem Wasser, wenig eiskaltem Methanol und Cyclohexan gewaschen und im Dunkeln unter Hochvakuum getrocknet. Man erhält 31,5 Teile des granatroten Produktes der Formel (C), welches mit Dimethylsulfat in 67%iger Ausbeute ins bismethylierte Derivat (D) (Smp. 148_{°}C) überführt werden kann:

### Beispiel 7:

5 Teile des Produktes (C) aus Beispiel 6 werden in 39 Teilen 1 n-Natronlauge gelöst und mit 3 Teilen 2-Chlor-ethanol bei Raumtemperatur versetzt. Nach einigen Minuten fällt das Produkt unter Wärmetönung aus. Das Reaktionsgemisch wird 2 Stunden weitergerührt, dann abgesaugt und mit Wasser gewaschen. Das feuchte Rohprodukt wird 30 Minuten mit 150 Teilen Methanol zum Rückfluss erhitzt, dann kalt abgesaugt. Man erhält 6 Teile eines rotorangen Produktes der Formel (E) welches nach zusätzlicher Reinigung bei 134-135,5_{°}C schmilzt.

### Beispiel 8:

Das Produkt des Beispieles 7 wird in Toluol mit 2-Ethyl-hexanoyl-chlorid und Triethylamin nach üblichen Verfahren verestert. Man erhält ein dunkelrotes Oel der Formel (F):

### Beispiel 9:

Mit der Methode gemäss Beispiel 7 wird unter Beibehaltung der Stöchiometrie Chlorethanol durch 1-(2-Chlor-ethyl-)pyrrolidin ersetzt. Man erhält das Produkt der Formel (G) welches bei 105,5-106,5_{°}C schmilzt.

### Beispiel 10:

Mit der Methode gemäss Beispiel 7 wird unter Beibehaltung der Stöchiometrie Chlorethanol durch 2-Chlorethyl-ethylether ersetzt. Man erhält das rote Produkt der Formel (H) welches bei 72,4-74°C schmilzt.

### B) Anwendunasbeispiele:

### Beispiel 11:

Mit dem Shell-Vierkugel-Apparat (IP 239/73) Extreme pressure and wear lubricant test for oils and greases four ballmachine, ASTM D 2783-81) werden folgende Werte bestimmt:
1. W.L. = Weld load (Schweisslast). Das ist die Last, bei der die-4 Kugeln innerhalb von 10 Sekunden zusammenschweissen.
2. W.S.D. = Wear Scar Diameter in mm: Das ist der mittlere Verschleissdurchmesser bei einer Belastung von 40 kg während 10 bzw. 30 Minuten.

Als Testflüssigkeit für die Wirksamkeit der Additive wird ein Basisöl der Firma Shell (Catenex P 941®) und Wasser, das 0,5 Gew.-% Kalilauge, 1,5 Gew.-% Triethanolamin und 0,75 Gew.-% Korrosions-inhibitor (Reocor 184®, Ciba-Geigy) enthält, verwendet. Der pH-Wert dieser Lösung mitsamt dem Additiv beträgt 8,5. Die Ergebnisse sind in Tabelle 2 angegeben. Zusätzlich ist die Bewertung der Kupferkorrosion gemäss ASTM D-130 angegeben.

### Beispiel 12:

Mit der Reibverschleisswaage nach Reichert (Reichert Wear Test DBGM 1749247) wird die Verschleisskalotte bestimmt (Kadmer et al., Mineralöltechnik 1958(2), 1-17).

Bei diesem Reibungsprüfgerät wird über ein Doppelhebelsystem eine fest eingespannte Prüfrolle an einen umlaufenden Schleifring angepresst, der mit seinem unteren. Drittel in die zu prüfende Flüssigkeit taucht, deren Druckaufnahmevermögen beurteilt werden soll. Bei unlaufendem Schleifring entstehen je nach Druckaufnahmevermögen der Flussigkeit auf die Prüfrolle Abschliffflächen (Verschleisskalotten), deren Grösse von der Tragfähigkeit des Prüfstoffes abhängt.

Prüfbedingungen des Gerätes:

Als Testflüssigkeit für die Wirksamkeit der Additive wird Wasser, welches 0,75 Gew.-% Korrosionsinhibitor (Reocor 184@), 0,5 Gew.-% Kalilauge, 1,5 Gew.-% Triethanolamin und 2,5 Gew.-% Additiv (pH 8,5) enthält, verwendet. Das Ergebnis ist in Tabelle 3 angegeben.

Vor und nach dem eigentlichen Messlauf werden Kontrollmessungen mit einer Mischung aus 50 Gew.- % Wasser und 50 Gew.-% Ethanol durchgeführt, wobei Verschleisswerte um 40 mm² beobachtet werden.

### Beispiel 13:

Mit dem Nocken-Stösselgerät wird nach "Tribologie und Schmierungstechnik" 31/3, S. 164 (1984) das Schadlastverhalten untersucht. In Abänderung dieser Beschreibung wird je eine Stunde bei 1000 N, 1100 N, 1200 N usw. bis höchstens 2000 N oder bis zum Auftreten von nennenswertem Verschleiss gemessen. Messgrösse ist die Schadenlast.

Als Testflüssigkeit für die Wirksamkeit der Additive wird ein Oel der Spezifikation SAE 10W-30 verwendet. Es besteht aus einer Meschung aus 72,8 Gew.-% Mineralöl (ISO VG 32), 11,2 Gew.-% XOA 938_{@} (Orogil) und 6 Gew.-% Viscoplex 610_{@} (Roehm). Die Ergebnisse sind in nachfolgender Tabelle 4 zusammengefasst.

### Beispiel 14:

Mit Hilfe der Methode, welche von C.S. Ku und S.M. Hsu in Lubrication Engineering Vol. 40(2), 75-83 [1984] beschrieben wird (Thin-film Oxygen Uptake Test, "TFOUT")i, wird bestimmt, wie lange ein Additiv in der Lage ist, Schmiermittel vor einem durch Metallionen katalysierten oxydativem Abbau zu bewahren. Die angegebenen Werte sind Mittelwerte zweier unabhängigen Testläufe. Als Testflüssigkeit wird ein typisches Motorenöl (Zusammensetzung: Mineralöl 82,05 % (ISO-VG32); Detergent/Dispersant 11,2 %; VI-improver 6,0 %; ZnDDP 0,75 %) verwendet, welches aber lediglich die Hälfte des üblicherweise zugesetzten Zinkdialkyldithiophosphates enthält. Die Resultate sind in der Tabelle 5 enthalten.

## Patentansprüche

1. Zusammensetzung, enthaltend ein Schmiermittel oder eine Hydraulikflüssigkeit und mindestens eine Verbindung der Formel 1 worin beide R¹ unabhängig voneinander ein Wasserstoffatom, ein Metallkation, NH_{4S}, primäres, sekundäres, tertiäres oder quaternäres Ammonium, lineares oder verzweigtes C₁-C₂₄-Alkyl, gegebenenfalls durch C₁-C₁₈-Alkyl substituiertes Cycloalkyl oder Cycloalkylalkyl mit 3 bis 7 Ring-C-Atomen, C₇-C₁₆- Aralkyl oder Cs-C₄o-Alkaralkyl bedeuten, wobei das C₁-C₂₄-Alkyl durch -NR4R5, - NR4R5R6, -OR7, - SR⁷, -(CₘH₂ₘO)ₙR^{S} , -C(O)OR⁹ oder C₁-C₂₀-Acyloxy substituiert sein kann, worin R4, R⁵ und R⁶ unabhängig voneinander ein Wasserstoffatom, gegebenenfalls durch -OH substituiertes C₁-C₂₀-Alkyl oder R4 und R5 zusammen Tetramethylen, Pentamethylen oder 3-Oxapentylen, R⁷ ein Wasserstoffatom, lineares oder verzweigtes C₁-C₁₈-Alkyl, gegebenenfalls durch C₁-C₁₂-Alkyl substituiertes Cyclohexyl, Phenyl oder Benzyl, R⁸ ein Wasserstoffatom, C₁-C₁₈-Alkyl oder C₁-C₂₀- Acyl, und R⁹ ein Wasserstoffatom, der um eine Hydroxylgruppe verminderte Rest eines einwertigen Alkohols, ein Metallkation, NH₄⊕ oder primäres, sekundäres, tertiäres oder quaternäres Ammonium sind, m für eine ganze Zahl von 1 bis 6 und n für eine Zahl von 1 bis 20 stehen,
R2 und R³ unabhängig voneinander ein Wasserstoffatom, lineares oder verzweigtes C₁-C₂₀-Alkyl darstellen, oder R² und R³ zusammen -CpH₂p- bedeuten, worin p für eine ganze Zahl von 2 bis 9 steht.

2. Zusammensetzung gemäss Anspruch 1, dadurch gekennzeichnet, dass in Formel I beide R¹ unabhängig voneinander ein Wasserstoffatom, ein Alkali-, Erdalkali- oder Uebergangsmetallkation, NH_{4S}, primäres, sekundäres, tertiäres oder quaternäres Ammonium mit C₁-C₁₈-Alkyl-gruppen, lineares oder verzweigtes C₁-C₁₂-Alkyl, gegebenenfalls durch C₁-C₆-Alkyl substituiertes Cyclohexyl, C₇-C₁₂-Phenylalkyl oder C₈-C₃₀-Alkylbenzyl darstellen, wobei das C₁-C₁₂-Alkyl durch -NR⁴R⁵ oder - ⊕ NR4R5R6, -OR7, -SR7, -C(O)OR⁹ oder C₁-C₁₂-Acyloxy substituiert sein kann worin R⁴, R⁵ und R⁶ unabhängig voneinander ein Wasserstoffatom oder C₁-C₁₈-Alkyl, R⁷ ein Wasserstoffatom, lineares oder verzweigtes C₁-C₁₂-Alkyl, gegebenenfalls durch C₁-C₁₂-Alkyl substituiertes Phenyl oder Benzyl, R8 ein Wasserstoffatom, C₁-C₁₂-Alkyl oder C₁-C₁₂-Alcyl, und R⁹ ein Wasserstoffatom, der um eine Hydroxylgruppe verminderte Rest eines einwertigen Alkohols mit 1 bis 20 C-Atomen oder lineares oder verzweigtes C₁-C₂₀-Alkyl ist, sind, m für eine ganze Zahl von 1 bis 4, und n für eine Zahl von 1 bis 6 stehen,
R2 und R3 unabhängig voneinander ein Wasserstoffatom, lineares oder verzweigtes C₁-C₁₂-Alkyl oder R2 und R³ zusammen -CpH₂p- darstellen, worin p für eine ganze Zahl von 2 bis 7 steht.

3. Zusammensetzung gemäss Anspruch 1, dadurch gekennzeichnet, dass beide R¹ in Formel I für H, NH₄⊕, Li⊕, Na⊕, K⊕, Mg2+, Ca2⁺, Cu⊕ oder Zn²+ stehen.

4. Zusammensetzung gemäss Anspruch 1, dadurch gekennzeichnet, dass beide R1 in Formel I in der Bedeutung von Ammonium den Formeln oder R¹⁰R¹¹R¹²R¹³N⊕ entsprechen, worin R¹⁰, R¹¹, R12 und R13 unabhängig voneinander gegebenenfalls durch Hydroxyl substituiertes, lineares oder verzweigtes C₁-C₁₈-Alkyl sind.

5. Zusammensetzung gemäss Anspruch 4, dadurch gekennzeichnet, dass R¹⁰ lineares oder verzweigtes C₆-C₁₈-Alkyl darstellt und R¹¹, R¹², R¹³ lineares oder verzweigtes C₁-C₄-Alkyl bedeuten.

6. Zusammensetzung gemäss Anspruch 1, dadurch gekennzeichnet, dass R⁴, R⁵ und R⁶ unabhängig voneinander ein Wasserstoffatom oder gegebenenfalls durch -OH substituiertes C₁-C₁₂-Alkyl sind.

7. Zusammensetzung gemäss Anspruch 1, dadurch gekennzeichnet, dass in Formel I beide R¹ für lineares oder verzweigtes C₂-C₁₈-Alkyl stehen.

8. Zusammensetzung gemäss Anspruch 1, dadurch gekennzeichnet, dass in Formel I beide R¹ durch - C(O)OR⁹ substituiertes C₁-C₆-Alkyl sind und R⁹ die in Anspruch 1 angegebene Bedeutung hat.

9. Zusammensetzung gemäss Anspruch 8, dadurch gekennzeichnet, dass beide R¹ dem Rest der Formel -CH₂C(O)OR⁹ entsprechen, worin R⁹ H, NH₄⊕, ein Metallkation, primäres, sekundäres, tertiäres oder quaternäres Ammonium oder C₁-C₂₀-Alkyl bedeutet.

10. Zusammensetzung gemäss Anspruch 1, dadurch gekennzeichnet, dass R² und R³ ein Wasserstoffatom, C₁-C₄-Alkyl oder R² und R³ zusammen die Gruppe -CpH₂p- darstellen, worin p für eine ganze Zahl von 2 bis 5 vorzugsweise für 2 oder 3 steht.

11. Zusammensetzung gemäss Anspruch 1, dadurch gekennzeichnet, dass die Verbindung der Formel in einer Menge von 0,01 bis 10 Gew.-% enthalten ist, bezogen auf das Schmiermittel oder die Hydraulikflüssigkeit.

12. Zusammensetzung gemäss Anspruch 1, dadurch gekennzeichnet, dass sie zusätzlich 0,01 bis 15 Gew.-%, bezogen auf das Schmiermittel oder die Hydraulikflüssigkeit, eines Zinkdialkyldithiophosphats enthält.

13. Verbindungen der Formel la worin beide R¹ unabhängig voneinander ein Wasserstoffatom, ein Metallkation, NH₄⊕, primäres, sekundäres, tertiäres oder quaternäres Ammonium, gegebenenfalls durch C₁-C₁₈-Alkyl substituiertes Cycloalkyl oder Cycloalkylalkyl mit 3 bis 7 ring-C-Atomen, C₇-C₁₆-Aralkyl oder C₈-C₄₀-Alkaralkyl, lineares oder verzweigtes C₃-C₂₄-Alkyl oder durch -NR⁴R⁵, -OR⁷, -SR⁷, -(CₘH₂ₘO)ₙR⁸, -C(O)OR9 oder C₁-C₂₀-Acyloxy substituiertes C₁-C₂₄-Alkyl bedeuten, worin R⁴, R⁵ und R⁶ unabhängig voneinander ein Wasserstoffatom, gegebenenfalls durch -OH substituiertes C₁-C₂₀-Alkyl oder R⁴ und R⁵ zusammen Tetramethylen, Pentamethylen oder 3-Oxapentylen, R⁷ ein Wasserstoffatom, lineares oder verzweigtes C₁-C₁₈-Alkyl, gegebenenfalls durch C₁-C₁₂-Alkyl substituiertes Cyclohexyl, Phenyl oder Benzyl, R⁸ ein Wasserstoffatom, C₁-C₁₈-Alkyl oder C₁-C₂₀-Acyl, und R⁹ ein Wasserstoffatom, der un eine Hydroxylgruppe verminderte Rest eines einwertigen Alkohols, ein Metallkation, NH₄⊕ oder primäres, sekundäres, tertiäres oder quaternäres Ammonium sind, m für eine ganze Zahl von 1 bis 6 und n für eine Zahl von 1 bis 20 stehen,
R² und R³ unabhängig voneinander ein Wasserstoffatom, lineares oder verzweigtes C₁-C₂₀-Alkyl darstellen, oder R² und R³ zusammen -CpH₂p- bedeuten, worin p für eine ganze Zahl von 2 bis 9 steht.

14. Verbindungen gemäss Anspruch 13, worin in Formel la beide R¹ C₆-C₁₈-Alkyl darstellen.

15. Verbindungen gemäss Anspruch 13, worin beide R1 in Formel la durch -C(O)OR⁹ substituiertes C₁-C₆-Alkyl bedeuten, worin R⁹ die in Anspruch 13 angegebene Bedeutung hat.

16. Verbindungen gemäss Anspruch 15, worin beide R¹ dem Rest der formel -CH₂C(O)OR9 entsprechen, worin R⁹ H, NH₄₀, ein Metallkation, primäres, sekundäres, tertiäres oder quaternäres Ammonium oder C₁-C₂₀-Alkyl bedeutet.

17. Verbindungen gemäss Anspruch 13, worin R² und R³ in Formel la unabhängig voneinander ein Wasserstoffatom, C₁-C₄-Alkyl oder R² und R³ zusammen -CpH₂p- darstellen, worin p für eine ganze Zahl von 2 bis 5 und vorzugsweise fü 2 oder 3 steht.

18. Verwendung von Verbindungen der Formel I gemäss Anspruch 1 als Additive in Schmiermitteln oder Hydraulikflüssigkeiten.

19.Verwendung von Verbindungen der Formel la gemäss Anspruch 13 als Additive in Schmiermitteln oder Hydraulikflüssigkeiten.

## Claims

1. A composition containing a lubricant or a hydraulic fluid and at least one compound of the formula I in which both R¹, independently of one another, are a hydrogen atom, a metal cation, NH₄⊕, primary, secondary, tertiary or quaternary ammonium, linear or branched C₁-C₂₄alkyl, unsubstituted or C₁-C₁₈alkyl-substituted cycloalkyl or cycloalkylalkyl having 3 to 7 ring C atoms, C₇-C₁₆aralkyl or C₈-C₄₀alkaralkyl, where C₁-C₂₄alkyl is unsubstituted or may be substituted by -NR4R5, -NR4R5R6, - OR⁷, -SR⁷, -(CₘH₂ₘO)ₙR⁸, -C(O)OR⁹ or C₁-C₂₀acyloxy, in which R⁴, R⁵ and R⁶, independently of one another, are a hydrogen atom or unsubstituted or -OH-substituted C₁-C₂₀alkyl, or R⁴ and R⁵ together are tetramethylene, pentamethylene or 3-oxapentylene, R⁷ is a hydrogen atom, linear or branched C₁-C₁₈alkyl, unsubstituted or C₁-C₁₂alkyl-substituted cyclohexyl, phenyl or benzyl, R8 is a hydrogen atom, C₁-C₁₈alkyl or C₁-C₂₀acyl, and R⁹ is a hydrogen atom, the radical, reduced by one hydroxyl group, of a monohydric alcohol, a metal cation, NH₄⊕, or primary, secondary, tertiary or quaternary ammonium, m is an integer from 1 to 6, and n is a number from 1 to 20, R² and R³, independently of one another, are a hydrogen atom or linear or branched C₁-C₂₀alkyl, or R₂ and R₃ together are -CpH₂p- in which p is an integer from 2 to 9.

2. A composition according to claim 1 wherein, in formula I, both Rⁱ, independently of one another, are a hydrogen atom, an alkali metalcation, an alkaline-earth metal cation or a transition metal cation, NH₄⊕, primary, secondary, tertiary or quarternary ammonium having C₁-C₁₈alkyl groups, linear or branched C₁-C₁₂alkyl, unsubstituted or C₁-C₆alkylsubstituted cyclohexyl, C7-Ct2phenylalkyl or C₈- ₃₀alkylbenzyl, where the C₁-C₁₂alkyl may be substituted by -NR4RS or, NR4R5R6, -OR7, -SR7, - (CₘH₂ₘ)ₙ-R⁸, -C(O)OR⁹ or C₁-C₁₂acyloxy, in which R⁴, R⁵, and R⁶, independently of one another, are a hydrogen atom or C₁-C₁₈alkyl, R⁷ is a hydrogen atom, linear or branched C₁-C₁₂alkyl, unsubstituted or C₁-C₁₂alkyl-substituted phenyl or benzyl, R⁸ is a hydrogen atom, C₁-C₁₂alkyl or C₁-C₁₂acyl, and R⁹ is a hydrogen atom, the radical, reduced by one hydroxyl group, of a monohydric alcohol having 1 to 20 C atoms or linear or branched C₁-C₂₀alkyl, m is an integer from 1 to 4, and n is an number from 1 to 6, R² and R₃, independently of one another, are a hydrogen atom or linear or branched C₁-C₁₂alkyl, or R² and R3 together are -CpH₂p- in which p is an integer from 2 to 7.

3. A composition according to claim 1, wherein both R¹ in formula I are H, NH^{4⊕}, Li^{⊕}, Na^{⊕}, K^{⊕}, Mg2₊, Ca2+ Cu^{⊕} or Zn2+.

4. A composition according to claim 1, wherein both ammonium R¹ in formula I have the formulae R¹⁰NH₃, R¹⁰R¹¹NH₂, R¹⁰R¹¹R¹²NH oder R¹⁰R¹¹R¹²R¹³N^{⊕} in which R¹⁰, R¹¹, R¹² and R¹³, independently of one another, are unsubstituted or hydroxyl-substituted, linear or branched C₁-C₁₈alkyl.

5. A composition according to claim 4, wherein R¹⁰ is linear or branched C₆-C₁₈alkyl, and R¹¹, R¹² and R¹³ are linear or branched C₁-C₄alkyl.

6. A composition according to claim 1, wherein R4, R5 and R⁶, independently of one another, are a hydrogen atom or unsubstituted or -OH-substituted C₁-C₁₂alkyl.

7. A composition according to claim 1, wherein both R¹ in the formula I are linear or branched C₂-C₁₈alkyl.

8. A composition according to claim 1, wherein both R¹ in the formula I are -C(O)OR⁹-substituted C₁-C₆alkyl, and R⁸ is as defined in claim 1.

9. A composition according to claim 8, wherein both R¹ correspond to the radical of the formula - CH₂C(O)OR9 in which R9 is H, NH₄⊕, a metal cation, primary, secondary, tertiary or quaternary ammonium or C₁-C₂₀alkyl.

10. A composition according to claim 1, wherein R² and R³ are a hydrogen atom or C₁-C₄alkyl, or R² and R³ together are the -CpH₂p- group in which p is an integer from 2 to 5, preferably 2 or 3.

11. A composition according to claim 1, wherein the compound of the formula I is present in an amount from 0.01 to 10% by weight, relative to the lubricant or the hydraulic fluid.

12. A composition according to claim 1, which additionally contains 0.01 to 15% by weight, relative to the lubricant or the hydraulic fluid, of a zinc dialkyldithiophosphate.

13. A compound of the formula la in which both R¹, independently of one another, are a hydrogen atom, a metal cation, NH₄⊕, primary, secondary, tertiary or quaternary ammonium, unsubstituted or C₁-C₁₈alkyl-substituted cycloalkyl or cycloalkylalkyl having 3 to 7 ring C atoms, C₇-C₁₆aralkyl or C₈-C₄₀alkaralkyl, linear or branched C₃-C₂₄alkyl, or C₁-C₂₄ alkyl which is unsubstituted or substituted by -NR4R5, -NR4R5R6, -OR7, -SR7, -(CₘH₂ₘO)ₙR⁸, -C(O)OR⁹ or C₁-C₂₀acyloxy, in which R⁴, R⁵ and R⁶, independently of one another, are a hydrogen atom or unsubstituted or -OH-substituted C₁-C₂₀alkyl, or R⁴ and R⁵ together are tetramethylene, pentamethylene or 3-oxapentylene, R7 is a hydrogen atom, linear or branched C₁-C₁₈alkyl, or unsubstituted or C₁-C₁₂alkyl-substituted cyclohexyl, phenyl or benzyl, R⁸ is a hydrogen atom, C₁-C₁₈alkyl or C₁-C₂₀acyl, and R⁹ is a hydrogen atom, the radical, reduced by one hydroxyl group, of a monohydric alcohol, a metal cation, NH₄⊕, or primary, secondary, tertiary or quaternary ammonium, m is an integer from 1 to 6, and n is a number from 1 to 20, R² and R³, independently of one another, are a hydrogen atom or linear or branched C₁-C₂₀alkyl, or R₂ and R₃ together are -CpH₂p- in which p is an integer from 2 to 9.

14. A compound according to claim 13, in which both R¹ in formula la are C₆-C₁₈alkyl.

15. A compound according to claim 13, in which both R¹ in formula la are -C(O)OR9-substituted C₁-C₆alkyl in which R^{s} has the meaning specified in claim 13.

16. A compound according to claim 15, in which both R¹ correspond to the radical of the formula -CH₂C(O)OR⁹ in which R⁹ is H, NH₄⊕, a metal cation, primary, secondary, tertiary or quaternary ammonium or C₁-C₂₀alkyl.

17. A compound according to claim 13, in which, in formula la, R² and R³, independently of one another, are a hydrogen atom or C₁-C₄alkyl, or R² and R³ together are -CpH₂p- in which p is an integer from 2 to 5 and preferably 2 or 3.

18. The use of a compound of the formula I according to claim 1 as an additive in lubricants or hydraulic fluids.

19. The use of a compound of the formula la according to claim 13 as an additive in lubricants or hydraulic fluids.

## Revendications

1. Composition contenant un lubrifiant ou un liquide hydraulique et au moins un composé répondant à la formule I: dans laquelle:
les deux R¹ représentent chacun, indépendamment l'un de l'autre, un atome d'hydrogène, un cation métallique, NH₄⁺, un radical ammonium primaire, secondaire, tertiaire ou quaternaire, un alkyle en C₁-C₂₄ linéaire ou ramifié, un radical cycloalkyle ou cycloalkyl-alkyle qui porte éventuellement un alkyle en C₁-C₁₈ et dont le cycle contient de 3 à 7 atomes de carbone, un aralkyle en C₇-C₁₆ ou un alkyl-aralkyle en C₈-C₄₀, l'alkyle en C₁-C₂₄ pouvant porter comme substituant(s) un radical -NR4R5, -N⁺R4R5R6, -OR7,
-SR⁷, -(CₘH₂ₘO)nR⁸ ou -C(O)OR⁹ ou un radical acyloxy en Ci-C₂ₒ, radicaux dans lesquels R4, R5 et R⁶ représentent chacun, indépendamment l'un de l'autre, un atome d'hydrogène ou un alkyle en C₁-c₂₀ éventuellement porteur d'un -OH, ou R4 et R5 forment ensemble un radical tétraméthylène, pentaméthylène ou oxa-3 pentylène, R⁷ représente un atome d'hydrogène, un alkyle en C₁-C₁₈ linéaire ou ramifié ou un radical cyclohexyle, phényle ou benzyle éventuellement porteur d'un alkyle en C₁-C₁₂, R⁸ représente un atome d'hydrogène, un alkyle en C₁-C₁₈ ou un acyle en C₁-C₂₀, et R⁹ représente un atome d'hydrogène, le radical d'un monoalcool amputé d'un radical hydroxy, un cation métallique, NH₄⁺ ou un radical ammonium primaire, secondaire, tertiaire ou quaternaire, m représente un nombre entier de 1 à 6, et n représente un nombre de 1 à 20, et R² et R³ représentent chacun, indépendamment l'un de l'autre, un atome d'hydrogène ou un alkyle en C₁-C₂₀ linéaire ou ramifié, ou forment ensemble un radical -CpH₂p- dans lequel p désigne un nombre entier de 2 à 9.

2. Composition selon la revendication 1 caractérisée en ce, dans la formule I:
les deux R¹ représentent chacun, indépendamment l'un de l'autre, un atome d'hydrogène, un cation métallique d'un métal alcalin, d'un métal alcalino-terreux ou d'un métal de transition, NH₄⁺, un radical ammonium primaire, secondaire, tertiaire ou quaternaire contenant des alkyles en C₁-C₁₈, un alkyle en C₁-C₁₂ linéaire ou ramifié, un cyclohexyle éventuellement porteur d'un alkyle en Ci-Ce, un phénylalkyle en C₇-C₁₂ ou un alkyl-benzyle en C₈-C₃₀, l'alkyle en C₁-C₁₂ pouvant porter un radical -NR4R5, -N+R4R5R6, - OR⁷, -SR⁷, CₘH₂ₘO)ₙRS ou -C(O)OR9 ou un acyloxy en C₁-C₁₂, radicaux dans lesquels R4, R5 et R6 représentent chacun, indépendamment les uns des autres, un atome d'hydrogène ou un alkyle en C₁-C₁₈,
R⁷ représente un atome d'hydrogène, un alkyle en C₁-C₁₂ linéaire ou ramifié ou un radical phényle ou benzyle éventuellement porteur d'un alkyle en C₁-C₁₂, R⁸ représente un atome d'hydrogène, un alkyle en C₁-C₁₂ ou un acyle en C₁-C₁₂, R9 représente un atome d'hydrogène ou le radical d'un monoalcool en C₁-G₂₀ amputé d'un radical hydroxy ou un alkyle en C₁-C₂₀ linéaire ou ramifié, m représente un nombre entier de 1 à 4 et n représente un nombre de 1 à 6, et R₂ et R₃ représentent chacun, indépendamment l'un de l'autre, un atome d'hydrogène ou un alkyle en C₁-C₁₂ linéaire ou ramifié, ou forment ensemble un radical -CpH₂p- dans p désigne un nombre entier de 2 à 7.

3. Composition selon la revendication 1 caractérisée en ce que les deux symboles Rⁱ, dans la formule I, représentent H, NH₄, Li⁺, Na⁺, K⁺, Mg2⁺, Ca2+ C_{U}2⁺ ou Zn2+.

4. Composition selon la revendication 1 caractérisée en ce que les deux symboles Rⁱ, dans la formule 1, lorsqu'ils représentent des radicaux ammoniums, répondent à l'une des formules:
R¹⁰N+H₃, R¹⁰R¹¹N+H₂, R¹⁰R¹¹R¹²N+H et R¹⁰R¹¹R¹²R¹³N⁺ dans lesquelles R¹⁰, R¹¹, R¹² et R¹³ représentent chacun, indépendamment les uns des autres, un alkyle en C₁-C₁₈, linéaire ou ramifié, éventuellement porteur d'un hydroxy.

5. Composition selon la revendication 4 caractérisée en ce que R¹⁰ représente un alkyle en C₆-C₁₈ linéaire ou ramifié et R¹¹, R¹² et R¹³ représentent chacun un alkyle en C₁-C₄ linéaire ou ramifié.

6. Composition selon la revendication 1 caractérisée en ce que R4, R5 et R6 représentent chacun, indépendamment les uns des autres, un atome d'hydrogène ou un alkyle en C₁-C₁₂ éventuellement porteur d'un -OH.

7. Composition selon la revendication 1 caractérisée en ce que, dans la formule I, les deux symboles R¹ représentent chacun un alkyle en C₂-C₁₈ linéaire ou ramifié.

8. Composition selon la revendication 1 caractérisée en ce que, dans la formule I, les deux symboles R¹ représentent chacun un alkyle en C₁-C₆ porteur d'un radical -C(O)OR9 et R9 a la signification qui lui a été donnée à la revendication 1.

9. Composition selon la revendication 1 caractérisée en ce que les deux symboles R¹ représentent un radical -CH₂C(O)OR⁹ dans lequel R⁹ représente NH₄⁺, un cation métallique, un ammonium primaire, secondaire, tertiaire ou quaternaire ou un alkyle en C₁-C₂₀.

10. Composition selon la revendication 1 caractérisée en ce que R² et R³ représentent chacun un atome d'hydrogène ou un alkyle en C₁-C₄ ou forment ensemble un radical -CpH₂p- dans lequel p désigne un nombre entier de 2 à 5, de préférence égal à 2 ou à 3.

11. Composition selon la revendication 1 caractérisée en ce que le composé de formule 1 s'y trouve en une quantité de 0,01 à 10% en poids par rapport au lubrifiant ou au liquide hydraulique.

12. Composition selon la revendication 1 caractérisée en ce qu'elle contient en outre de 0,01 à 15% en poids, par rapport au lubrifiant, ou au liquide hydraulique, d'un dithiophosphate de zinc et de dialkyle.

13. Composés répondant à la formule la: dans laquelle:
les deux R¹ représentent chacun, indépendamment l'un de l'autre, un atome d'hydrogène, un cation métallique, NH₄⁺ , un radical ammonium primaire, secondaire, tertiaire ou quaternaire, un radical cycloalkyle ou cycloalkyl-alkyle qui porte éventuellement un alkyle en C₁-C₁₈ et dont le cycle contient de 3 à 7 atomes de carbone, un aralkyle en C₇-C₁₆, un alkyl-aralkyle en C₈-C₄₀, un alkyle en C₃-C₂₄ linéaire ou ramifié ou un alkyle en C₁-C₂₄ qui porte un radical -NR⁴R⁵, -N+R⁴R⁵R⁶, -OR⁷, -SR7, -(CₘH₂ₘO)ₙR⁸ ou
-C(O)OR⁹ ou un acyloxy en Ci-C₂0, radicaux dans lesquels R⁴, R⁵ et R⁶ représentent chacun, indépendamment l'un de l'autre, un atome d'hydrogène ou un alkyle en C₁-C₂₀ éventuellement porteur d'un -OH, ou R⁴ et R⁵ forment ensemble un radical tétraméthylène, pentaméthylène ou oxa-3 pentylène, R⁷ représente un atome d'hydrogène, un alkyle en C₁-C₁₈ linéaire ou ramifié ou un radical cyclohexyle, phényle ou benzyle éventuellement porteur d'un alkyle en C₁-C₁₂, R⁸ représente un atome d'hydrogène, un alkyle en C₁-C₁₈ ou un acyle en Ci-C₂₀, R⁹ représente un atome d'hydrogène, le radical d'un monoalcool amputé d'un radical hydroxy, un cation métallique, NH₄⁺ ou un radical ammonium primaire, secondaire, tertiaire ou quaternaire, m représente un nombre entier de 1 à 6, et n représente un nombre de 1 à 20, et R² et R³ représentent chacun, indépendamment l'un de l'autre, un atome d'hydrogène ou un alkyle en C₁-C₂₀ linéaire ou ramifié, ou forment ensemble un radical -CpH₂p- dans lequel p désigne un nombre entier de 2 à 9.

14. Composés selon la revendication 13 dans la formule la desquels les deux symboles R¹ représentent chacun un alkyle en C₆-C₁₈.

15. Composés selon la revendication 13 dans la formule la desquels les deux symboles R¹ représentent chacun un alkyle en C₁-C₆ porteur d'un radical -C(O)OR⁹ dont le symbole R⁹ a la signification qui lui a été donnée à la revendication 13.

16. Composés selon la revendication 15 dans lesquels les deux symboles R¹ représentent chacun un radical -CH₂C(O)OR⁹ dans lequel R⁹ représente H, NH₄, un cation métallique, un ammonium primaire, secondaire, tertiaire ou quaternaire ou un alkyle en Ci-C₂0.

17. Composés selon la revendication 13 dans la formule la desquels R² et R³ représentent chacun, indépendamment l'un de l'autre, un atome d'hydrogène ou un alkyle en C₁-C₄ ou forment ensemble un radical -CpH₂p- dans lequel p désigne un nombre entier de 2 à 5, de préférence égal à 2 ou à 3.

18. Application de composés de formule I selon la revendication 1 comme additifs dans des lubrifiants ou dans des liquides hydrauliques.

19. Application de composés de formule 1 selon la revendication 13 comme additifs dans des lubrifiants ou dans des liquides hydrauliques.
